# EUROPÄISCHE PATENTSCHRIFT

(11) **EP 2 388 244 B1**
(45) Veröffentlichungstag und Bekanntmachung des Hinweises auf die Patenterteilung: **06.03.2013**
(21) Anmeldenummer: 11003843.7
(22) Anmeldetag: 11.05.2011
(51) Int. Cl.: C06B 25/18, C06B 25/34, C06B 45/10, C06B 25/20

(54) **Treibladung**
Propellant
Charge propulsive

(30) Priorität: 18.05.2010 DE 102010020776
(43) Veröffentlichungstag der Anmeldung: 23.11.2011
(73) Patentinhaber: Diehl BGT Defence GmbH & Co. KG, 88662 Überlingen (DE)
(72) Erfinder: Müller, Dietmar, 76139 Karlsruhe (DE); Langlotz, Walter, 91239 Henfenfeld (DE)
(74) Vertreter: Diehl Patentabteilung

(56) Entgegenhaltungen:
- EP-A1- 0 490 258
- EP-A1- 1 932 817
- WO-A1-00/03960
- WO-A2-90/13528
- DE-A1- 3 744 680
- DE-A1-102004 004 529
- DE-A1-102005 037 017
- FR-A1- 2 680 782
- US-A1- 2001 017 175

## Beschreibung

Die Erfindung betrifft eine Treibladung (TL) für Rohrwaffen mit mindestens einem Energieträger sowie Nitrocellulose (NC) und Celluloseacetatbutyrat (CAB).

Aus der EP 0 960 083 B1 ist ein Treibladungspulver für Rohrwaffen mit einem Weichmacher auf der Basis von Nitramin und energetischem oder nicht-energetischem Kunststoffbinder bekannt. Bei dem Weichmacher handelt es sich um ein Gemisch aus zumindest drei chemisch unterschiedlichen Dinitro-diazaverbindungen. Bei dem nichtenergetischen Binder kann es sich um CAB handeln. Auf Grund der Eigenschaften des Weichmachers ermöglicht ein derartiges Treibladungspulver den Verschuss von Rohrwaffenmunition mit nahezu konstanten Werten von Maximaldruck und Geschossgeschwindigkeit im gesamten Temperaturbereich von -50°C bis +70°C.

Aus der WO 95/17358 ist ein Treibladungsgemisch für Geschütze bekannt, welches eine hohe Resistenz gegenüber ungewollter Zündung durch Hitze, Flamme, Einschlag, Reibung und chemischen Einfluss zeigt. Neben RDX sind darin CAB, NC, Ethylcentralit, ein Feuchtigkeitsbindemittel und ein energetischer Weichmacher enthalten. Die Zutaten sind bei der Herstellung mit einem Ethylacetat/Ethylalkohol-Gemisch befeuchtet bzw. im Falle von CAB und NC darin gelöst. Das Ethylacetat/Ethylalkohol-Gemisch dient dabei dazu, die Masse mischfähig zu halten und durch einen Extruder extrudieren zu können. Die NC ist mit einem Anteil von 2 Gew.-% bis 6,3 Gew.-% in dem Treibladungsgemisch enthalten. Sie dient dazu, das Treibladungsgemisch zäh zu machen. CAB dient als Bindemittel und ist in einer Konzentration von 10 Gew.-% bis 15 Gew.-% enthalten. Die Treibladung ist verhältnismäßig teuer in der Herstellung.

Aufgabe der vorliegenden Erfindung ist es, eine günstig herzustellende Treibladung und ein Verfahren zu deren Herstellung anzugeben.

Die Aufgabe wird durch die Merkmale der Ansprüche 1 und 17 gelöst. Zweckmäßige Ausgestaltungen der Erfindung ergeben sich aus den Merkmalen der Ansprüche 2 bis 16, 18 und 19.

Erfindungsgemäß ist eine Treibladung (TL) für Rohrwaffen mit mindestens einem Energieträger sowie Nitrocellulose (NC) und Celluloseacetatbutyrat (CAB) vorgesehen. Bei dem Energieträger handelt es sich nicht um die NC. Zumindest ein Teil der NC ist alkohollösliche NC. Die NC dient dabei als Bindemittel und ist dazu in einer Konzentration von mindestens 15 Gewichtsprozent (Gew.-%) in der Treibladung enthalten.

Im Stand der Technik wird NC mit einem deutlich geringeren Anteil am Gesamtgewicht der TL eingesetzt. Es dient dabei üblicherweise der Verbesserung der Zündfähigkeit, jedoch nicht als Bindemittel. Zur Herstellung einer insensitiven TL mit erhöhter Verpuffungstemperatur und günstigem Cook-off-Verhalten hat es sich als vorteilhaft erwiesen, CAB zur NC zuzumischen. Bei der Ermittlung der Cook-off-Temperatur wird die Temperatur schrittweise definiert erhöht bis es zu einer Umsetzung durch Abbrand, Deflagration oder Detonation kommt. Das Cook-off-Verhalten ist umso günstiger je höher die Temperatur ist, bei der die Umsetzung eintritt. Das CAB verbessert bei Alterung der TL auch den Wärmefluss. Eine lokale Überhitzung in der TL wird dadurch verhindert. Dies ist insbesondere dann vorteilhaft, wenn Munition mit der TL in heißen Gebieten eingesetzt wird, wo die Munition in Fahrzeugen häufig Temperaturen von 60 bis 70°C ausgesetzt ist. Die Erfinder haben jedoch festgestellt, dass die TL bei Erhöhung des CAB-Gehalts auf über 2 Gew.-% verhältnismäßig spröde wird, so dass eine Sprödbruchgefahr besteht. NC ist, abhängig vom Veresterungsgrad, löslich in Alkoholen, Estern oder Ketonen. Es gibt NC, die in Aceton aber nicht in Alkohol löslich ist. In Alkohol lösliche NC ist jedoch stets auch in Aceton oder Ethylacetat löslich. Im Sinne der vorliegenden Erfindung wird unter einer acetonlöslichen NC stets eine NC verstanden, die nicht alkohollöslich ist. Unter Alkohol im Sinne der vorliegenden Erfindung wird im Allgemeinen Ethanol verstanden.

Bisher ist es üblich, für Treibladungen acetonlösliche NC einzusetzen. Die Erfinder haben erkannt, dass man bei Einsatz einer alkohollöslichen NC bei CAB-Konzentrationen über 2 Gew.-% eine deutlich weniger spröde TL erhält als bei Einsatz acetonlöslicher NC. Die Gefahr eines Sprödbruchs ist dadurch deutlich vermindert. Der erhöhte CAB-Anteil verbessert die thermischen Eigenschaften der TL durch eine Erhöhung der Verpuffungstemperatur und der Cook-off-Temperatur und verringert die Empfindlichkeit gegenüber Schlag, Reibung und der Wirkung von Projektileinschlägen, Hohlladungen und Splittern.

Weiterhin sind durch den erhöhten CAB-Anteil Treibladungen unterschiedlicher Energiedichten, die je nach Einsatzgebiet erforderlich sind, herstellbar. Die Energiedichte kann von etwa 900 J/g bis etwa 1350 J/g eingestellt werden. Weiterhin kann durch den erhöhten CAB-Anteil die Verbrennungstemperatur (adiabatische Flammtemperatur) um etwa 500 K bis 600 K im Vergleich zu Treibladungen mit gleicher Energiedichte reduziert werden. Durch die verringerte Verbrennungstemperatur zeigt die TL beim Einsatz ein stark reduziertes Erosionsverhalten, d. h. es kommt zu einer verringerten Abtragung von Material im Rohr der Rohrwaffe während der Geschossbewegung im Rohr.

Es besteht die Möglichkeit, ausschließlich alkohollösliche NC oder ein Gemisch aus alkohollöslicher und acetonlöslicher NC einzusetzen. Die acetonlösliche NC wird üblicherweise alkoholfeucht geliefert während die alkohollösliche NC üblicherweise wasserfeucht geliefert wird. Alkohollösliche NC wird bisher hauptsächlich in der Lackindustrie eingesetzt und ist wesentlich preisgünstiger als acetonlösliche NC. Typische acetonlösliche NC ist z. B. Schieß- oder Pyrowolle. Die acetonlösliche NC wird häufig als sogenannte E-Wolle (esterlösliche Wolle) verkauft während alkohollösliche NC häufig als sogenannte A-Wolle verkauft wird.

Je nach eingesetztem Energieträger kann es vorteilhaft sein, eine niederviskose alkohollösliche NC oder eine hochviskose alkohollösliche NC einzusetzen. Bei einem hohen Anteil eines kristallinen Energieträgers, wie z. B. RDX, ist der Einsatz einer niederviskosen alkohollöslichen NC vorteilhaft. Eine niederviskose alkohollösliche NC zeigt eine Viskosität von unter 425 cP bei 20°C und 34 Gew.-% NC mit einem Stickstoffgehalt von 11,7% in Aceton gelöst. Eine hochviskose alkohollösliche NC weist eine Viskosität von unter 425 cP bei 20°C und 18 Gew.-% NC mit einem Stickstoffgehalt von 11,7% in Aceton gelöst auf. Für eine TL mit geringer Leistung kann auch alkohollösliche NC mit einem Stickstoffgehalt von 11,3% verwendet werden, deren Viskosität unter 450 cP bei 9 Gew.-% NC in Aceton gelöst oder unter 425 cP bei 23 Gew.-% NC in Aceton gelöst liegt.

Ein weiterer wesentlicher Vorteil bei der Herstellung der TL besteht beim Einsatz der alkohollöslichen NC, insbesondere bei gleichzeitigem Einsatz eines alkoholfeuchten Energieträgers darin, dass der Energieträger keiner zeit- und energieaufwändigen Trocknung unterzogen werden muss. Darüber hinaus besteht nicht die beim Einsatz von wasserfeuchtem Energieträger, insbesondere RDX, häufig bestehende Gefahr einer Agglomeratbildung. Durch die nicht erforderliche Trocknung und den günstigeren Preis der alkohollöslichen NC ist die Produktion der erfindungsgemäßen TL um bis zu 30% günstiger als die Produktion bisheriger Treibladungen.

Ein weiterer Vorteil der erfindungsgemäßen TL ist, dass bei deren Herstellung die Fließfähigkeit des Gemischs der Komponenten auch bei sehr hohem Anteil eines kristallinen Energieträgers, wie RDX, durch den Zusatz von Ethanol gewährleistet werden kann. Die Fließfähigkeit ist für die üblicherweise bei der Verarbeitung des Gemischs zur Herstellung der TL eingesetzten Extrusion von entscheidender Bedeutung. Darüber hinaus ist die Prozesskontrolle beim Einsatz von Ethanol als Lösungsmittel einfacher und genauer als beim Einsatz von Aceton als Lösungsmittel. Ethanol kann jedoch nur beim Einsatz alkohollöslicher NC als Lösungsmittel verwendet werden.

Mit der alkohollöslichen NC besteht die Möglichkeit, die erfindungsgemäße TL im Batch-Verfahren in einem Kneter oder in einer Presse in einem sogenannten "Pulver mit Lösungsmittel"-Prozess (PmL-Prozess) oder einem "Pulver ohne Lösungsmittel"-Prozess (PoL-Prozess) herzustellen. Beim PoL-Prozess wird mit wasserfeuchtem Material gearbeitet. Dabei sollte das CAB mit alkoholfeuchter NC zu einem Basisgranulat verarbeitet werden, das dann in die wasserfeuchte Masse eingemischt und zu einem PoL-Pulver bei gleichzeitiger Entwässerung und Plastifizierung verarbeitet wird. Dazu kann eine Scherwalze eingesetzt werden, wobei ein entwässertes, plastifiziertes Granulat erhalten wird, das dann mit einem Doppelschneckenextruder zu einer TL gewünschter Geometrie verarbeitet wird.

Die NC ist in der TL in einer Konzentration von 15 Gew.-% bis 48 Gew.-%, insbesondere 20 Gew.-% bis 35 Gew.-%, insbesondere 22 Gew.-% bis 28 Gew.-%, enthalten.

Diese NC-Konzentration hat sich als besonders vorteilhaft erwiesen, um die CAB-Konzentration so einstellen zu können, dass dadurch eine verhältnismäßig insensitive aber dennoch hochenergetische TL bereitgestellt werden kann.

Zumindest 80 Gew.-%, insbesondere zumindest 90 Gew.-%, insbesondere zumindest 95 Gew.-%, insbesondere 100 Gew.-%, der NC alkohollösliche NC.

Der Stickstoffgehalt der NC kann 11,2% bis 12,8%, insbesondere 11,6% bis 12,7%, betragen. Bei NC wird der Substitutionsgrad indirekt über den auf die Trockensubstanz bezogenen Stickstoffgehalt angegeben. Theoretisch beträgt der Stickstoffgehalt wenn alle drei Positionen einer Anhydroglucose-Einheit substituiert sind 14,14%. Praktisch lässt sich jedoch nur ein Stickstoffgehalt von ca. 13,6% erreichen.

Das CAB ist in der TL vorzugsweise in einer Konzentration von mindestens 2 Gew.-%, insbesondere in einer Konzentration von 2 Gew.-% bis 14 Gew.-%, insbesondere in einer Konzentration von 3 Gew.-% bis 8 Gew.-%, insbesondere in einer Konzentration von 3,5 Gew.-% bis 6 Gew.-%, enthalten.

Das CAB in der TL weist einen Schmelzpunkt von über 200°C und einer Glasübergangstemperatur von über 130°C . Vorzugsweise weist das CAB einen Schmelzpunkt von über 230°C und eine Glasübergangstemperatur von über 160°C auf.

Bei dem Energieträger kann es sich um einen in kristalliner Form vorliegenden Energieträger handeln. Bei einem Ausführungsbeispiel ist der Energieträger Hexogen (RDX), Oktogen (HMX), Nitroguanidin, FOX-7 (1,1-Diamino-2,2-dinitroethylen), FOX-12 (Guarnylureadinitramid) oder ADN (Ammoniumdinitramid). Vorzugsweise ist der Energieträger in einer Konzentration von 11 Gew.-% bis 69 Gew.-%, insbesondere 25 Gew.-% bis 55 Gew.-%, insbesondere 35 Gew.-% bis 45 Gew.-%, in der TL enthalten.

Weiterhin kann in der TL mindestens ein Stabilisator, insbesondere Magnesiumoxid, Diphenylamin, Diphenylurethan, N,N-Diphenylharnstoff (Arkadit I), N-Methyl-N,N-diphenylharnstoff (Arkadit II), 1,3-Diethyl,1',3'-Diphenylharnstoff (Centralit I), 1,3-Dimethyl-1'3'-Diphenylharnstoff (Centralit II) oder N-Methyl-N'-ethyl-N,N'-diphenylharnstoff (Centralit III), enthalten sein. Darüber hinaus kann in der TL mindestens ein Mündungsfeuerdämpfer, insbesondere ein Kryolith, Natriumoxalat, Kaliumsulfat, Kaliumnitrat, ein sonstiges Kaliumsalz oder ein Gemisch aus mindestens zwei der genannten Substanzen, enthalten sein. Der Stabilisator und der Mündungsfeuerdämpfer können in der TL in einer Gesamtkonzentration von etwa 2 Gew.-% bis 6 Gew.-% enthalten sein.

Vorzugsweise ist in der TL mindestens ein, insbesondere energetischer, Weichmacher, insbesondere bis-(2,2 dinitropropyl) acetal/formal (BDNPA/F) oder eine Dinitrodiazaverbindung, enthalten. Besonders bevorzugt besteht der Weichmacher aus folgenden Komponenten:
- 30 Gew.-% bis 50 Gew.-% 2,4-Dinitro-2,4-diazapentan,
- 35 Gew.-% bis 55 Gew.-% 2,4-Dinitro-2,4-diazahexan und
- 0 Gew.-% bis 30 Gew.-% 2,4-Dinitro-2,4-diazaheptan.

Ein aus diesen Komponenten bestehender Weichmacher wird als DNDA 5,7 bezeichnet.

Der Weichmacher kann in der TL in einer Konzentration von 9 Gew.-% bis 39 Gew.-%, insbesondere 14 Gew.-% bis 34 Gew.-%, insbesondere 29 Gew.-% bis 19 Gew.-%, enthalten sein. Durch die genannten Weichmacher lässt sich eine TL herstellen, bei welcher beim Verschießen der entstehende Maximaldruck und die bewirkte Geschossgeschwindigkeit nur gering von der Temperatur der TL abhängen. Dadurch wird ein Verschuss von Rohrwaffenmunition mit nahezu konstanten Werten von Maximaldruck und Geschossgeschwindigkeit in einem Temperaturbereich von -50°C bis +70°C ermöglicht.

In der TL kann weiterhin mindestens ein energetisches weiteres Bindemittel, insbesondere Poly-3-nitratomethyl-3-methyloxetan (PolyNIMMO), Polyglycidylnitratester (Polyglyn), Glycidylazidpolymer (GAP), Poly-3-azidomethyl-3'-methyloxetan (AMMO), Poly-3,3'-bis-azidomethyloxetan (BAMO) oder ein Gemisch derselben, oder ein nicht-energetisches weiteres Bindemittel, insbesondere Polybutadien mit endständigen Hydroxylgruppen (HTPB), enthalten sein. Die erfindungsgemäße TL kann in Form von Formkörpern oder einem Granulat vorliegen. Das Granulat wird häufig auch als Treibladungspulver bezeichnet.

Die Erfindung betrifft weiterhin ein Verfahren zur Herstellung einer erfindungsgemäßen TL, bei welchem einem mindestens einen Energieträger enthaltenden Gemisch eine CAB und alkohollösliche NC enthaltende vorgefertigte Mischung beigemischt wird. Das Beimischen kann beim Kneten des Gemischs erfolgen. Dadurch ist eine einfache Verarbeitung möglich. Vorzugsweise enthält das Gemisch weiterhin acetonlösliche NC, mindestens einen Stabilisator, mindestens einen Mündungsfeuerdämpfer, mindestens einen Weichmacher und/oder mindestens ein energetisches oder nicht-energetisches weiteres Bindemittel.

Das Gemisch kann wasserfeucht und unter thermischer Plastifizierung verarbeitet werden. Die thermische Plastifizierung kann bei Temperaturen von 55°C bis 100°C erfolgen.

Nachfolgend wird die Erfindung anhand von Ausführungsbeispielen näher erläutert.

Die erfindungsgemäße TL kann in Form der folgenden Formulierungen vorliegen:

### Formulierung A

| | Gew.-% |
|---|---|
| RDX | 52 +/- 14 |
| DNDA 5,7 | 20 +/- 7 |
| NC | 22 +/-7 |
| CAB | 4 +3/-2 |
| Additive, wie z. B. Stabilisatoren und Mündungsfeuerdämpfer | 2 +1/-0 |

### Formulierung B

| | Gew.-% |
|---|---|
| RDX | 43 +/- 12 |
| DNDA 5,7 | 27 +/- 6 |
| NC | 26 +/- 6 |
| CAB | 4 +2/-0 |
| Additive, wie z. B. Stabilisatoren und Mündungsfeuerdämpfer | 2 +1/-0 |

### Formulierung C

| | Gew.-% |
|---|---|
| RDX | 44,8 +/- 12 |
| DNDA 5,7 | 26 +/- 6 |
| NC | 25 +/- 6 |
| CAB | 2 +2/-0 |
| Additive, wie z. B. Stabilisatoren und Mündungsfeuerdämpfer | 2,2 +1/-0 |

### Formulierung D

| | Gew.-% |
|---|---|
| RDX | 44,8 +/- 12 |
| DNDA 5,7 | 23 +/- 6 |
| NC | 22 +/- 6 |
| CAB | 8 +0/-4 |
| Additive, wie z. B. Stabilisatoren und Mündungsfeuerdämpfer | 2,2 +1/-0 |

Für alle genannten Formulierungen gilt:
Bei der NC kann es sich um alkohollösliche NC oder eine Mischung aus alkohollöslicher und acetonlöslicher NC handeln.

Es ist vorteilhaft, wenn das RDX vor einem Einmischen in die sonstigen Komponenten der Formulierung mit alkohollöslicher NC beschichtet wird. Diese Beschichtung kann mit ca. 5% des nominalen NC-Gehalts der jeweiligen Formulierung erfolgen. Die am Ende zu Formkörpern oder einem Granulat geformte Formulierung kann, insbesondere zur Vermeidung statische Aufladungen und zur Verminderung eines Aneinanderreibens mit ca. 0,02 Gew.-% Grafit beschichtet werden.

### Technologie 1

Zur Herstellung von Treibladungen geringer Leistung, d. h. mit Energiedichten unter 1100 J/g, wird bei allen obigen Formulierungen ausschließlich alkohollösliche NC eingesetzt.

Zur Herstellung von Treibladungen höherer Leistung können die nachfolgenden Technologien 2 und 3 zum Einsatz kommen.

### Technologie 2

Das RDX wird alkoholfeucht, d. h. mit ca. 20 Gew.-% bis 30 Gew.-% Ethanol benetzt eingesetzt. Es wird mit dem gesamten in der Formulierung vorgesehenen CAB und 5 Gew.-% bis 10 Gew.-% der Gesamtmasse der Formulierung an alkohollöslicher NC gemischt und in einem sogenannten Batch-Kneter geknetet. Dabei erfolgt eine Plastifizierung durch den das RDX benetzenden Alkohol. Das nicht-alkohollösliche CAB wird nicht gelöst. Anschließend wird der bisher nicht zugesetzte, gemäß der jeweiligen Formulierung vorgesehene Anteil an NC in Form acetonlöslicher NC, die höher als die alkohollösliche NC nitriert ist und einen höheren Stickstoffgehalt als diese aufweist, zusammen mit DNDA 5,7 und den Additiven zugegeben und weiter gemischt. Abschließend wird eine geringe Menge Aceton zugesetzt. Die vermischte Masse wird dann über eine Strangpresse mit geeigneter Matrize und eingebautem Nadelträger extrudiert. Der Nadelträger bewirkt, dass Stränge, beispielsweise mit 1-Loch-, 7-Loch-oder 19-Loch-Geometrie im Querschnitt, entstehen. Das Extrakt wird durch Schneiden auf die gewünschte Größe gebracht. Abschließend erfolgt eine Trocknung der gebildeten Formkörper bei 30°C bis 60°C.

### Technologie 3

Zu mit 20 Gew.-% bis 30 Gew.-% Ethanol benetztem RDX und dem CAB werden ausschließlich alkohollösliche NC oder eine mit Alkohol plastifizierte Mischung aus alkohollöslicher und alkoholunlöslicher NC sowie DNDA 5,7 und die Additive gegeben und in einem Batch-Kneter vermischt. Die Mischung wird nur durch Zugabe von weiterem Alkohol plastifiziert. Die vermischte Masse wird dann, wie bei Technologie 2 beschrieben, durch Extrusion, anschließendes Schneiden und Trocknen weiterverarbeitet.

### Technologie 4

Alkoholfeuchtes RDX, alkohollösliche NC mit CAB und den Additiven, DNDA 5,7 sowie weiterer Alkohol werden im Einzelstromverfahren einem gleichlaufenden Doppelschneckenextruder zudosiert, im Extruder plastifiziert und als Stränge mit 1-Loch-, 7-Loch- oder 19-Loch-Geometrie im Querschnitt über geeignete Matrizen kontinuierlich extrudiert. Die entstandenen Stränge werden zu Formkörpern geschnitten und getrocknet.

### Technologie 5

Wie unter Technologie 2 beschrieben, wird ein Vorprodukt aus alkoholfeuchtem RDX, CAB und geringem Anteil alkohollöslicher NC hergestellt.

Dieses Vorprodukt wird zu einer nicht-alkohollöslichen, wasserfeuchten NC (mit ca. 20 Gew.-% bis 30 Gew.-% Wasser benetzte NC) mit einem Stickstoffgehalt von über 12,5%, sowie DNDA 5,7, RDX und Additiven zugegeben und mit weiterem Wasser benetzt, so dass ein Wassergehalt von 20 Gew.-% bis 30 Gew.-% erreicht wird.

Die wasserfeuchte Masse wird auf eine kontinuierlich arbeitende Scherwalze aufgegeben.

Hierzu eignet sich mindestens eine gravimetrische Dosierwaage mit Blattschnecken-oder Spiralaustrag oder ein Förderband. Auf der Scherwalze wird die wasserfeuchte Masse durch Temperatur und Friktion plastifiziert und kontinuierlich über einen Granulier-Ring mit Messerabstreifer zu plastifiziertem Granulat verarbeitet.

Dieses Granulat kann kontinuierlich einem gleichlaufenden Doppelschneckenextruder zugeführt werden und dann zu Treibladungssträngen ohne Zugabe von Lösungsmitteln verarbeitet und anschließend getrocknet werden.

Ebenso kann das Granulat einer Simultan- oder Feinwalze zugeführt werden, wobei nur durch Einfluss von Temperatur und Friktion ein plastifiziertes Fell erhalten wird.

Dieses wird zu einem Wickel gerollt, der dann in einer temperierten Strangpresse zu Strängen verarbeitet wird.

Die Temperatur zur Verarbeitung der wasserfeuchten Rohmasse mit DNDA 5,7 liegt bei der Scherwalze, dem Walzwerk und der Strangpresse im Bereich von 60°C bis 90°C.

Technologie 5 kann auch so modifiziert werden, dass nur wasserfeuchtes RDX eingesetzt wird und die alkohollösliche NC (A-NC) nur thermisch mit DNDA 5,7 und CAB plastifiziert wird.

## Patentansprüche

1. Treibladung (TL) für Rohrwaffen mit mindestens einem Energieträger sowie Nitrocellulose (NC) und Celluloseacetatbutyrat (CAB),
**dadurch gekennzeichnet,**
**dass** zumindest 80 Gew.-% der NC alkohollösliche NC ist, wobei die NC als Bindemittel dient und dazu in einer Konzentration von mindestens 15 Gewichtsprozent (Gew.-%) in der TL enthalten ist,
wobei das CAB einen Schmelzpunkt von über 200°C und eine Glasübergangstemperatur von über 130°C aufweist.

2. TL nach Anspruch 1,
**dadurch gekennzeichnet,**
**dass** die NC darin in einer Konzentration von 15 Gew.-% bis 48 Gew.-%, insbesondere 20 Gew.-% bis 35 Gew.-%, insbesondere 22 Gew.-% bis 28 Gew.-%, enthalten ist.

3. TL nach Anspruch 1 oder 2,
**dadurch gekennzeichnet,**
**dass** zumindest 90 Gew.-%, insbesondere zumindest 95 Gew.-%, insbesondere 100 Gew.-%, der NC alkohollösliche NC ist.

4. TL nach einem der vorhergehenden Ansprüche,
**dadurch gekennzeichnet,**
**dass** der Stickstoffgehalt der NC 11,2% bis 12,8%, insbesondere 11,6% bis 12,7%, beträgt.

5. TL nach einem der vorhergehenden Ansprüche,
**dadurch gekennzeichnet,**
**dass** das CAB darin in einer Konzentration von mindestens 2 Gew.-%, insbesondere in einer Konzentration von 2 Gew.-% bis 14 Gew.-%, insbesondere in einer Konzentration von 3 Gew.-% bis 8 Gew.-%, insbesondere in einer Konzentration von 3,5 Gew.-% bis 6 Gew.-%, enthalten ist.

6. TL nach einem der vorhergehenden Ansprüche,
**dadurch gekennzeichnet,**
**dass** das CAB einen Schmelzpunkt von über 230°C und eine Glasübergangstemperatur von über 160°C aufweist.

7. TL nach einem der vorhergehenden Ansprüche,
**dadurch gekennzeichnet,**
**dass** der Energieträger Hexogen (RDX), Oktogen (HMX), Nitroguanidin, FOX-7 (1,1-Diamino-2,2-dinitroethylen), FOX-12 (Guarnylureadinitramid) oder ADN (Ammoniumdinitramid) ist.

8. TL nach einem der vorhergehenden Ansprüche,
**dadurch gekennzeichnet,**
**dass** der Energieträger darin in einer Konzentration von 11 Gew.-% bis 69 Gew.-%, insbesondere 25 Gew.-% bis 55 Gew.-%, insbesondere 35 Gew.-% bis 45 Gew.-%, enthalten ist.

9. TL nach einem der vorhergehenden Ansprüche,
**dadurch gekennzeichnet,**
**dass** darin mindestens ein Stabilisator, insbesondere Magnesiumoxid, Diphenylamin, Diphenylurethan, N,N-Diphenylharnstoff (Arkadit I), N-Methyl-N,N-diphenylharnstoff (Arkadit II), 1,3-Diethyl,1',3'-Diphenylharnstoff (Centralit I), 1,3-Dimethyl-1'3'-Diphenylharnstoff (Centralit II) oder N-Methyl-N'-ethyl-N,N'-diphenylharnstoff (Centralit III), enthalten ist.

10. TL nach einem der vorhergehenden Ansprüche,
**dadurch gekennzeichnet,**
**dass** darin mindestens ein Mündungsfeuerdämpfer, insbesondere ein Kryolith, Natriumoxalat, Kaliumsulfat, Kaliumnitrat, ein sonstiges Kaliumsalz oder ein Gemisch aus mindestens zwei der genannten Substanzen, enthalten ist.

11. TL nach einem der vorhergehenden Ansprüche,
**dadurch gekennzeichnet,**
**dass** darin mindestens ein, insbesondere energetischer, Weichmacher, insbesondere bis-(2,2 dinitropropyl) acetal/formal (BDNPA/F) oder eine Dinitrodiazaverbindung, enthalten ist.

12. TL nach Anspruch 11,
**dadurch gekennzeichnet,**
**dass** der Weichmacher aus folgenden Komponenten besteht:
- 30 Gew.-% bis 50 Gew.-% 2,4-Dinitro-2,4-diazapentan,
- 35 Gew.-% bis 55 Gew.-% 2,4-Dinitro-2,4-diazahexan und
- 0 Gew.-% bis 30 Gew.% 2,4-Dinitro-2,4-diazaheptan.

13. TL nach einem der vorhergehenden Ansprüche,
**dadurch gekennzeichnet,**
**dass** der Weichmacher darin in einer Konzentration von 9 Gew.-% bis 39 Gew.-%, insbesondere 14 Gew.-% bis 34 Gew.-%, insbesondere 29 Gew.-% bis 19 Gew.-%, enthalten ist.

14. TL nach einem der vorhergehenden Ansprüche,
**dadurch gekennzeichnet,**
**dass** darin mindestens ein energetisches weiteres Bindemittel, insbesondere Poly-3-nitratomethyl-3-methyloxetan (PolyNIMMO), Polyglycidylnitratester (Polyglyn), Glycidylazidpolymer (GAP), Poly-3-azidomethyl-3'-methyloxetan (AMMO), Poly-3,3'-bis-azidomethyloxetan (BAMO) oder ein Gemisch derselben, oder ein nicht-energetisches weiteres Bindemittel, insbesondere Polybutadien mit endständigen Hydroxylgruppen (HTPB), enthalten ist.

15. Verfahren zur Herstellung einer TL nach einem der vorhergehenden Ansprüche,
**dadurch gekennzeichnet,**
**dass** einem mindestens einen Energieträger enthaltenden Gemisch eine CAB und alkohollösliche NC enthaltende vorgefertigte Mischung beigemischt wird, wobei zumindest 80 Gew.-% der verwendeten NC alkohollösliche NC ist, und wobei das CAB einen Schmelzpunkt von über 200°C und eine Glasübergangstemperatur von über 130°C aufweist.

## Claims

1. Propellant (P) for guns, which comprises at least one energy carrier and also nitrocellulose (NC) and cellulose acetate butyrate (CAB), **characterized in that** at least 80% by weight of the NC is alcohol-soluble NC, where the NC serves as binder and is for this purpose present in a concentration of at least 15 per cent by weight (% by weight) in the P and the CAB has a melting point of over 200°C and a glass transition temperature of over 130°C.

2. P according to Claim 1, **characterized in that** the NC is present therein in a concentration of from 15% by weight to 48% by weight, in particular from 20% by weight to 35% by weight, in particular from 22% by weight to 28% by weight.

3. P according to Claim 1 or 2, **characterized in that** at least 90% by weight, in particular at least 95% by weight, in particular 100% by weight, of the NC is alcohol-soluble NC.

4. P according to any of the preceding claims, **characterized in that** the nitrogen content of the NC is from 11.2% to 12.8%, in particular from 11.6% to 12.7%.

5. P according to any of the preceding claims, **characterized in that** the CAB is present therein in a concentration of at least 2% by weight, in particular in a concentration of from 2% by weight to 14% by weight, in particular in a concentration of from 3% by weight to 8% by weight, in particular in a concentration of from 3.5% by weight to 6% by weight.

6. P according to any of the preceding claims, **characterized in that** the CAB has a melting point of over 230°C and a glass transition temperature of over 160°C.

7. P according to any of the preceding claims, **characterized in that** the energy carrier is hexogen (RDX), octogen (HMX), nitroguanidine, FOX-7 (1,1-diamino-2,2-dinitroethylene), FOX-12 (guanylurea dinitramide) or ADN (ammonium dinitramide).

8. P according to any of the preceding claims, **characterized in that** the energy carrier is present therein in a concentration of from 11% by weight to 69% by weight, in particular from 25% by weight to 55% by weight, in particular from 35% by weight to 45% by weight.

9. P according to any of the preceding claims, **characterized in that** at least one stabilizer, in particular magnesium oxide, diphenylamine, diphenylurethane, N,N-diphenylurea (arkadit I), N-methyl-N,N-diphenylurea (arkadit II), 1,3-diethyl,-1',3'-diphenylurea (centralite I), 1,3-dimethyl-1',3'-diphenylurea (centralite II) or N-methyl-N'-ethyl-N,N'-diphenylurea (centralite III) is present therein.

10. P according to any of the preceding claims, **characterized in that** at least one muzzle flash suppressor, in particular a cryolite, sodium oxalate, potassium sulphate, potassium nitrate, another potassium salt or a mixture of at least two of the substances mentioned, is present therein.

11. P according to any of the preceding claims, **characterized in that** at least one, in particular energy-rich, plasticizer, in particular bis(2,2-dinitropropyl) acetal/formal (BDNPA/F) or a dinitrodiaza compound, is present therein.

12. P according to Claim 11, **characterized in that** the plasticizer consists of the following components:
- from 30% by weight to 50% by weight of 2,4-dinitro-2,4-diazapentane
- from 35% by weight to 55% by weight of 2,4-dinitro-2,4-diazahexane and
- from 0% by weight to 30% by weight of 2,4-dinitro-2,4-diazaheptane.

13. P according to any of the preceding claims, **characterized in that** the plasticizer is present therein in a concentration of from 9% by weight to 39% by weight, in particular from 14% by weight to 34% by weight, in particular from 29% by weight to 19% by weight.

14. P according to any of the preceding claims, **characterized in that** at least one energy-rich further binder, in particular poly-3-nitratomethyl-3-methyloxetane (polyNIMMO), polyglycidyl nitrate ester (polyglyn), glycidyl azide polymer (GAP), poly-3-azidomethyl-3'-methyloxetane (AMMO), poly-3,3'-bisazidomethyloxetane (BAMO) or a mixture thereof, or a further binder which is not energy-rich, in particular polybutadiene having terminal hydroxyl groups (HTPB), is present therein.

15. Process for producing a P according to any of the preceding claims, **characterized in that** a prefabricated mixture containing CAB and alcohol-soluble NC is added to a mixture containing at least one energy carrier, where at least 80% by weight of the NC used is alcohol-soluble NC and the CAB has a melting point of over 200°C and a glass transition temperature of over 130°C.

## Revendications

1. Charge propulsive (CP) pour armes tubulaires, comportant au moins une source d'énergie ainsi que de la nitrocellulose (NC) et de l'acétate-butyrate de cellulose (ABC),
**caractérisée en ce que** 80 % en poids de la NC consistent en NC soluble dans un alcool, la NC servant de liant et étant à cette fin contenue à une concentration d'au moins 15 pour cent en poids (% en poids) dans la CP,
l'ABC présentant un point de fusion supérieur à 200 °C et une température de transition vitreuse supérieure à 130 °C.

2. CP selon la revendication 1,
**caractérisée en ce que**
la NC est contenue dans celle-ci à une concentration de 15 % en poids à 48 % en poids, en particulier de 20 % en poids à 35 % en poids, en particulier de 22 % en poids à 28 % en poids.

3. CP selon la revendication 1 ou 2,
**caractérisée en ce**
**qu'**au moins 90 % en poids, en particulier au moins 95 % en poids, en particulier 100 % en poids, de la NC sont solubles dans un alcool.

4. CP selon l'une quelconque des revendications précédentes,
**caractérisée en ce que**
la teneur en azote de la NC vaut de 11,2 % à 12,8 %, en particulier de 11,6 % à 12,7 %.

5. CP selon l'une quelconque des revendications précédentes,
**caractérisée en ce que**
l'ABC est contenu dans celle-ci à une concentration d'au moins 2 % en poids, en particulier à une concentration de 2 % en poids à 14 % en poids, en particulier à une concentration de 3 % en poids à 8 % en poids, en particulier à une concentration de 3,5 % en poids à 6 % en poids.

6. CP selon l'une quelconque des revendications précédentes,
**caractérisée en ce que**
l'ABC présente un point de fusion supérieur à 230 °C et une température de transition vitreuse supérieure à 160 °C.

7. CP selon l'une quelconque des revendications précédentes,
**caractérisée en ce que**
la source d'énergie est l'hexogène (RDX), l'octogène (HMX), la nitroguanidine, le FOX-7 (1,1-diamino-2,2-dinitroéthylène), le FOX-12 (dinitramidure de guarnylurée) ou le DNA (dinitramidure d'ammonium).

8. CP selon l'une quelconque des revendications précédentes,
**caractérisée en ce que**
la source d'énergie est contenue dans celle-ci à une concentration de 11 % en poids à 69 % en poids, en particulier de 25 % en poids à 55 % en poids, en particulier de 35 % en poids à 45 % en poids.

9. CP selon l'une quelconque des revendications précédentes,
**caractérisée en ce que**
dans celle-ci est contenu au moins un stabilisant, en particulier de l'oxyde de magnésium, de la diphénylamine, du diphényluréthane, de la N,N-diphénylurée (arkadite I), de la N-méthyl-N,N-diphénylurée (arkadite II), de la 1,3-diéthyl-1',3'-diphénylurée (centralite I), de la 1,3-diméthyl-l',3'-diphénylurée (centralite II) ou de la N-méthyl-N'-éthyl-N,N'-diphénylurée (centralite III).

10. CP selon l'une quelconque des revendications précédentes,
**caractérisée en ce que**
dans celle-ci est contenu au moins un antilueur, en particulier une cryolithe, de l'oxalate de sodium, du sulfate de potassium, du nitrate de potassium, un autre sel de potassium ou un mélange d'au moins deux desdites substances.

11. CP selon l'une quelconque des revendications précédentes,
**caractérisée en ce que**
dans celle-ci est contenu au moins un plastifiant, en particulier énergétique, en particulier l'acétal/formal de bis-(2,2-dinitropropyle) (BDNPA/F) ou un composé dinitro-diaza.

12. CP selon la revendication 11,
**caractérisée en ce que**
le plastifiant consiste en les composants suivants :
- 30 % en poids à 50 % en poids de 2,4-dinitro-2,4-diazapentane,
- 35 % en poids à 55 % en poids de 2,4-dinitro-2,4-diazahexane et
- 0 % en poids à 30 % en poids de 2,4-dinitro-2,4-diazaheptane.

13. CP selon l'une quelconque des revendications précédentes,
**caractérisée en ce que**
le plastifiant est contenu dans celle-ci à une concentration de 9 % en poids à 39 % en poids, en particulier de 14 % en poids à 34 % en poids, en particulier de 29 % en poids à 19 % en poids.

14. CP selon l'une quelconque des revendications précédentes,
**caractérisée en ce que**
dans celle-ci est contenu au moins un autre liant énergétique, en particulier du poly-3-nitratométhyl-3-méthyloxétane (polyNIMMO), du polynitrate de glycidyle (polyglyn), du polymère glycidylazide (GAP), du poly-3-azidométhyl-3'-méthyloxétane (AMMO), du poly-3,3'-bis-azidométhyloxétane (BAMO) ou un mélange de ceux-ci, ou un autre liant non énergétique, en particulier du polybutadiène à groupes hydroxy en bout de chaîne (HTPB).

15. Procédé pour la préparation d'une CP selon l'une quelconque des revendications précédentes, **caractérisé en ce qu'**on incorpore à un mélange contenant au moins une source d'énergie un mélange préparé au préalable, contenant de l'ABC et de la NC soluble dans un alcool, au moins 80 % en poids de la NC utilisée étant de la NC soluble dans un alcool, et l'ABC présentant un point de fusion supérieur à 200 °C et une température de transition vitreuse supérieure à 130 °C.
